# EUROPÄISCHE PATENTSCHRIFT

(11) **EP 0 828 019 B1**
(45) Veröffentlichungstag und Bekanntmachung des Hinweises auf die Patenterteilung: **24.09.2003**
(21) Anmeldenummer: 96118757.2
(22) Anmeldetag: 22.11.1996
(51) Int. Cl.: D04H 13/00, A41D 27/06

(54) **Vliesverbund, Verfahren zu dessen Herstellung und dessen Verwendung**
Composite nonwoven, method for its production and its use
Non-tissé composite, procédé pour sa production et son utilisation

(30) Priorität: 10.09.1996 DE 19636722
(43) Veröffentlichungstag der Anmeldung: 11.03.1998
(73) Patentinhaber: Kufner Textilwerke GmbH, D-81379 München (DE)
(72) Erfinder: Schwekutsch, Siegfried, 83620 Feldkirchen-Westerham (DE)
(74) Vertreter: Hansen, Bernd, Dr. Dipl.-Chem.

(56) Entgegenhaltungen:
- EP-A- 0 080 946
- EP-A- 0 369 046
- EP-A- 0 387 117
- EP-A- 0 730 056
- DE-A- 2 332 492
- GB-A- 1 095 281
- GB-A- 1 335 430
- US-A- 5 241 709

## Beschreibung

Diese Erfindung betrifft eine Versteifungseinlage. Diese Erfindung betrifft ebenfalls ein Verfahren zur Herstellung einer derartigen Versteifungseinlage.

Derartige Einlagen werden seit vielen Jahren zur Verstärkung von Bekleidungsstücken, insbesondere in der Damen- und Herrenkonfektion eingearbeitet. Je nach Verabeitungsmethode können sich diese z.B. über das ganze Vorderteil eines Sakkos erstrecken oder werden nur als sogenannter Chest-Canvas verarbeitet. Die Versteifungseinlagen sollen dem Vorderteil des Bekleidungsstückes eine Formstabilität verleihen, wobei zusätzlich von den jeweils verwendeten Versteifungseinlagen auch ein gutes Rückform- bzw. Rücksprungvermögen erwartet wird.

Üblicherweise wurden bisher spezielle Gewebe, meist leinwandbindige Gewebe, auf dem Markt verwendet, wobei diese Gewebe einen Gewichtsbereich von etwa 120-260 g/m² haben. Auch entsprechende Gewirke sind vereinzelt am Markt anzutreffen.

Um das gewünschte gute Rückformvermögen, vor allem in Schußrichtung, zu erzielen, werden bei diesen Geweben und Gewirken im Schuß bevorzugt grobe Garne eingesetzt, die hauptsächlich im Halbkammgarnverfahren ausgesponnen werden. Die eingesetzten Faserkomponenten sind in erster Linie nativen Ursprungs. Insbesondere werden im Schuß Tierhaare verwendet, wobei je nach Einlagetyp diese Garne im Schußwechsel mit reinen Viskosegarnen, Wollgarnen oder Mischungen daraus in das Gewebe eingetragen werden. Die Tierhaare können auch in Verbindung mit groben Viskosefasern ausgesponnen werden. Besonders bevorzugt werden Haare von afrikanischen Ziegen oder auch Yakhaare verwendet. Gerne und besonders häufig werden auch Pferdehaare, insbesondere Zwirne aus diesen Haaren, eingesetzt. Nachteilig ist hier jedoch, daß diese Pferdehaare verhältnismäßig teuer sind.

Die Verwendung von Tierhaaren hat weitere erhebliche Nachteile. So müssen Tierhaare erheblichen Reinigungsverfahren unterzogen werden, was dazu führt, daß dieses Verfahren sehr aufwendig und folglich auch teuer ist. Außerdem ist die Verwendung von Tierhaaren nachteilig, weil sie häufig Allergien bei den Arbeitern auslösen können, die die Reinigung dieser Tierhaare vornehmen müssen. Außerdem unterliegen die Garne, die aus Tierhaaren oder Mischungen daraus hergestellt sind, sehr starken Feinheitsschwankungen (Nummernschwankungen), was wiederum Gewichtschwankungen im Fertigprodukt nach sich zieht.

Im Schuß werden außerdem Mehrkomponentengarne, sogenannte Coregarne, eingesetzt, die seit einiger Zeit auch im Drefverfahren hergestellt werden. Diese Garne enthalten als sprunggebende Komponente ebenfalls Tierhaare oder bevorzugt synthetische Monofile bzw. Multifilamente. Charakteristisch ist der Aufbau aus einer oder mehreren sprunggebenden Komponenten, sowie aus Mantelfasern.

Vor allem bei den Garnen, die ein synthetisches Monofil enthalten, treten immer wieder Probleme der Art auf, daß das Monofil in diesen Garnen zu Verschiebungen gegenüber den Mantelfasern neigt. An den Schnittkanten der zugeschnittenen Verstärkungseinlage treten dann die Monofile hervor und können am fertig konfektionierten Teil sogar den Oberstoff durchstechen.

Bei allen Versteifungseinlagen dieser Art werden in der Konfektion noch Zusatzeinlagen benötigt, um die gewünschte Versteifungswirkung zu erzielen. Die Verarbeitung dieser Einlagen und der Zusatzeinlagen benötigen aber einen hohen Fertigungs- und Materialaufwand sowie besonders große Sorgfalt bei der Ausarbeitung der Plackeinlagen, ihrer Positionierung und sauberen Pikierung. Die Plackeinlagen und die Zusatzeinlage müssen millimetergenau positioniert und durch aufwendige Nähvorgänge zu einem Gesamtplack verbunden werden.

Eine andere Art von Plackeinlage ist in EP 0 514 *563* beschrieben. Es handelt sich um ein Kettgewirke, das im Schuß mit sprungkräftigen Fäden aus Coregarnen versehen ist. Dieses Kettgewirke wird auf einer Vliesraschelmaschine mit einem Basisvlies verbunden. Die daraus entstandene Plackeinlage dient als Zusatzverstärkungseinlage für die eigentliche Plackeinlage zur Absicherung von z.B. Schulter-, Achsel- und Armlochbereichen. Bedingt durch die Herstellungsweise ist jedoch die Dicke und das Volumen des Basisvlieses äußerst begrenzt, da bei der Maschenbildung die Kettfäden das Basisvlies stark zusammenschnüren und somit in Kettrichtung entlang der Maschenstäbchen Einschürungen im Basisvlies entstehen, die sich bei empfindlichen Oberstoffen durch den Oberstoff abzeichnen.

Der vorliegenden Erfindung liegt daher das technische Problem zugrunde, eine Versteifungseinlage zu entwickeln, der zum einen kostengünstig herstellbar ist und zum anderen die Nachteile der oben genannten Plackeinlagen nicht aufweist sowie in der Konfektion einfach zu verarbeiten ist. Insbesondere soll sich die Versteifungseinlage nicht durch den Oberstoff von Bekleidungsstücken abzeichnen.

Diese Probleme werden durch die Versteifungseinlage gemäß Anspruch 1 gelöst. Das Gewebe oder Gewirke kann einseitig oder auch auf der Ober- und der Unterseite jeweils mit einer Schicht aus Vlies verklebt sein.

Das Rückformvermögen des Vliesverbundes wird durch ein sprunggebendes Gewebe oder Gewirke erzielt. Die Schußgarne des Gewebes oder Gewirkes sind Monofile oder Multifilamente oder eine Kombination daraus. Es ist ebenfalls möglich, daß die Monofile zu einem Multifilamentgarn verzwirnt sind, das dann den sprunggebenden Schußfaden bildet. Das Material, aus dem die Schußgarne hergestellt sind, ist bevorzugt Polyamid-6, Polyamid-6,6, Polyester oder Polypropylen oder auch Mischungen aus Synthesefasern. Die Schußgarne können beispielsweise Monofile mit einem Faserdurchmesser von 0,05-0,40 mm sein.

Es ist aber auch möglich, Fadenfolgen mit Monofilen und Multifilamenten sowie mit herkömmlichen, gesponnenen Fäden zu verwenden. Ebenso können als Schußgarne Multifilamente eingesetzt werden, die einen Titer im Bereich von 400 bis 2000 dtex aufweisen.

Erfindungsgemäß ist es ebenfalls möglich, die aus EP-A-0 514 563 bekannten Kettgewirke mit der mindestens einen Schicht aus einem Vlies zu verkleben, unter Erhalt des neuen Vliesverbundes.

Die Kettgarne des Gewebes oder des Gewirkes sind bevorzugt Baumwolle, Wolle oder andere native Fasern oder Viskose, Polyester, Polyamid, Polyacrylnitril oder Polypropylen oder Mischungen daraus. Bevorzugt haben die Kettgarne Feinheiten im Bereich von 25-400 dtex, bevorzugt im Bereich von 100-400 dtex. Es können auch Filamentketten verwendet werden, wobei diese zusätzlich texturiert sein können. Wenn Monofile als Kettgarne verwendet werden, können diese ebenso wie bei den oben beschriebenen Schußgarnen einen Faserdurchmesser von 0,05 bis 0,40 mm aufweisen. Natürlich ist es auch möglich, eine Verzwirnung mehrerer solcher Monofile zu einem Multifilament durchzuführen, das dann den Kettfaden darstellt.

Wird ein Gewirke für den Vliesverbund dieser Erfindung verwendet, so werden in der Kette bevorzugt Multifilamente mit einer Feinheit im Bereich von 25-400 dtex eingesetzt.

Das erfindungsgemäß für die Herstellung der Versteifungseinlage verwendete Vlies kann ein Nadelvlies, ein wasserstrahlverfestigtes, bindemittelverfestigtes oder punktverschweißtes Vlies, ein Wirkvlies oder ein Schaumstoffvlies sein. Es ist auch möglich, eine Kombination dieser Materialien zu verwenden. Das Gewicht des Vlieses liegt bevorzugt in dem Bereich von 10-180 g/m².

Durch den Aufbau des Vliesverbundes aus den mehreren Schichten, die miteinander verklebt sind, werden die Nachteile der bisher bekannten Einlagetypen vermieden. Die eingesetzten Monofile, die den Sprung ergeben, sind durch das Verkleben fest fixiert, und die Enden dieser Monofile können im konfektionierten Teil nicht mehr wandern. Damit mit zugleich ein Durchstechen durch den Oberstoff verhindert. Ebenso kann sicher vermieden werden, daß Einschnürungen im Vlies entstehen, die sich durch den Oberstoff hindurch abzeichnen.

Außerdem ist es auf einfache und kostengünstige Art und Weise möglich, einen Vliesverbund als Versteifungseinlage mit einer weichen und voluminösen Oberfläche herzustellen, die in der Konfektion sehr einfach zu verarbeiten ist. Das zeit- und kostenintensive Aufbringen von zusätzlichen Versteifungseinlagen in der Konfektion kann somit entfallen.

Die Stärke und das Volumen des auf das Gewebe oder Gewirke aufgebrachten Vlieses ist nahezu beliebig variierbar, ohne daß Einschnürungen im Vlies auftreten, wie dies bei dem bekannten Verbund der Fall war. Weiterhin muß erfindungsgemäß kein Tierhaar mehr eingesetzt werden, so daß die damit verbundenen Nachteile nicht mehr auftreten. Insbesondere entfällt somit die zeitaufwendige Reinigung von Tierhaaren und die allergene Belastung des Personals, die mit diesen Haaren in Berührung gelangen.

Schließlich kann bei dem Einsatz von Monofilen im Schuß auch auf die Verwendung von Coregarnen verzichtet werden, so daß hierdurch der gesamte kostenintensive Prozeß der diesbezüglichen Garnerzeugung für das Schußgarn entfällt.

Es ist ebenfalls möglich, den erhaltenen Vliesverbund nach bekannten Verfahren mit Schmelzklebern direkt zu beschichten, beispielsweise in Rasterform, um so eine direkte Fixierung auf dem Oberstoff zu ermöglichen. Die Beschichtung mit Schmelzklebern kann nach bisher üblichen Verfahren erfolgen, wobei neben dem Einzelpunktverfahren auch das sogenannte Doppelpunktverfahren in Betracht kommt. Als Schmelzkleber werden hier die üblichen verwendet, wobei insbesondere Schmelzkleber auf Basis von Polyamiden insbesondere bevorzugt sind.

Die erfindungsgemäße Versteifungseinlage kann insbesondere in der Herrenkonfektion verwendet werden.

Beispielsweise kann der Vliesverbund auch zur Verstärkung und Abpolsterung von Ärmeln im Armkugelbereich verwendet werden. Ebenso ist der Einsatz als Verstärkung im Hosenbundbereich oder auch als Verstärkung für Hüte und Mützen möglich.

Diese Erfindung schlägt in Anspruch 18 auch ein Verfahren zur Herstellung einer derartigen Versteifungseinlage vor, wobei die Ober- und/oder Unterseite des Gewebes oder Gewirkes mit einem Vlies verklebt wird. Besonders bevorzugt wird das Verkleben durch Aufkaschieren mittels Schmelzklebern durchgeführt, wobei das Aufkaschieren nach an sich bekannten Verfahren erfolgt.

Nachfolgend werden zur Erläuterung dieser Erfindung einige besonders bevorzugte Ausführungsformen des erfindungsgemäßen Vliesverbundes angegeben.

### Beispiel 1

### Vlieslaminat mit Monofilgewebe

### Schuß

Monofil: Polyester; Durchmesser 0,22 mm
Bindung: Leinwand
Schußdichte: 110 Schuß/cm

### Kette

Polyester texturiert dtex 167 f32/1
Einzugsbreite 162,8
3910 Fäden

Gewicht Gewebe: 103 g/m²

### Vlies Oberstoffseite

Nadelvlies 100% Polyamid beschichtet mit 12 g/m²
Schmelzkleber auf Polyamidbasis
Gewicht 60 g/m²

### Vlies Futterstoffseite

Thermobonding 100% Polyester beschichtet mit 10 g/m²
Schmelzkleber auf Polyamidbasis
Gewicht 25 g/m²
Fertiggewicht des Vlieslaminats: 210 g/m²

### Beispiel 2

### Vlieslaminat mit Monofilgewirke

hergestellt auf einer Wirkmaschine mit Schußeintrag 24E Maschinenfeinheit

### Schuß

Monofil: Polyester, Garndurchmesser 0,22 mm
Schußdichte: 110 Schuß/cm

### Kette

Polyamid-6,6 dtex 44f13
Einzugsbreite 160 cm
1512 Fäden
Bindung: geschlossenes Tuch offene Franse
Gewicht des Gewirkes: 70 g/m²

### Vlies Oberstoffseite

Nadelvlies 100% Polyamid
Gewicht 60 g/m²

### Vlies Futterstoffseite

Thermobonding 100% Polyester
Gewicht: 25 g/m²
Fertiggewicht des Vlieslaminats: 177 g/m²

### Beispiel 3

### Vlieslaminat mit Monofilgewirke beschichtet

hergestellt auf einer Wirkmaschine mit Schußeintrag 24E Maschinenfeinheit

### Schuß

Monofil: Polyester, Garndurchmesser 0,22 mm
Schußdichte: 110 Schuß/cm

### Kette

Polyester texturiert, intermingled-dtex 167 f32/1
Einzugsbreite 162, 8
3910 Fäden

### Vlies Oberstoffseite

Nadelvlies 100% Polyamid
Gewicht 60 g/m²

### Vlies Futterstoffseite

Thermobonding 100% Polyester
Gewicht 25 g/m²

Fertiggewicht des Vlieslaminats: 177 g/m²

## Patentansprüche

1. Versteifungseinlage, insbesondere Plackeinlage, mit hohem Rückformvermögen und Steifheit, umfassend ein Gewebe oder Gewirke mit synthetischen sprungkräftigen Schussfäden und mindestens eine Schicht aus einem Vlies, wobei das Gewebe oder das Gewirke und die Vliesschicht(en) miteinander durch Kaschieren mittels Schmelzklebern verklebt sind und die Vliesschicht (en) an der Außenseite des Verbunds angeordnet sind.

2. Versteifungseinlage nach Anspruch 1, ***dadurch gekennzeichnet,* daß** das Gewebe oder Gewirke auf der Ober- und der Unterseite jeweils eine Vliesschicht aufweist.

3. Versteifungseinlage nach Anspruch 1 oder 2, ***dadurch gekennzeichnet,* daß** die Schußgarne des Gewirkes oder Gewebes Monofile oder Multifilamente oder eine Kombination daraus sind.

4. Versteifungseinlage nach Anspruch 3, ***dadurch gekennzeichnet,* daß** die Monofile zu einem Multifilamentgarn verzwirnt sind.

5. Versteifungseinlage nach einem der Ansprüche 1 bis 4, ***dadurch gekennzeichnet,* daß** die Schußgarne Polyamid-6, Polyamid-6,6, Polyester oder Polypropylen oder Mischungen aus Synthesefasern sind.

6. Versteifungseinlage nach einem der Ansprüche 1 bis 5, ***dadurch gekennzeichnet,* daß** im Schuß Fadenfolgen mit herkömmlichen gesponnenen Schußgarnen auftreten.

7. Versteifungseinlage nach einem der Ansprüche 1 bis 6, ***dadurch gekennzeichnet,* daß** die Schußgarne Monofile mit einem Faserdurchmesser von 0,05 bis 0,40 mm sind.

8. Versteifungseinlage nach einem der Ansprüche 1 bis 7, ***dadurch gekennzeichnet,* daß** die Schußgarne Multifilamente mit einem Titer im Bereich von 400 bis 2000 dtex sind.

9. Versteifungseinlage nach einem der Ansprüche 1 bis 8, ***dadurch gekennzeichnet,* daß** die Kettgarne des Gewebes oder Gewirkes Baumwolle, Wolle oder andere native Fasern oder Viskose, Polyester, Polyamid, Polyacrylnitril oder Polypropylen oder Mischungen daraus sind.

10. Versteifungseinlage nach einem der Ansprüche 1 bis 9, ***dadurch gekennzeichnet,* daß** die Kettgarne Feinheiten im Bereich von 25 bis 400 dtex haben.

11. Versteifungseinlage nach Anspruch 10, ***dadurch gekennzeichnet,* daß** die Feinheiten 100 bis 400 dtex sind.

12. Versteifungseinlage nach einem der Ansprüche 1 bis 11, ***dadurch gekennzeichnet,* daß** die Kettgarne Filamentketten sind, die texturiert sind.

13. Versteifungseinlage nach einem der Ansprüche 1 bis 12, **dadurch *gekennzeichnet,* daß** die Kettgarne Monofile sind, die einen Faserdurchmesser von 0,05 bis 0,40 mm aufweisen.

14. Versteifungseinlage nach Anspruch 13, ***dadurch gekennzeichnet,* daß** die Monofile zu einem Multifilament verzwirnt sind.

15. Versteifungseinlage nach Anspruch 14, ***dadurch gekennzeichnet ,* daß** die Kettgarne des Gewebes aus Polyestermultifilamenten mit einer Feinheit von 0,25 bis 400 dtex bestehen.

16. Versteifungseinlage nach einem der Ansprüche 1 bis 15, ***dadurch gekennzeichnet ,* daß** das Vlies ein Nadelvlies, wasserstrahlverfestigtes, bindemittelverfestigtes oder punktverschweißtes Vlies, ein Wirkvlies oder ein Schaumstoffvlies oder eine Mischung daraus ist.

17. Versteifungseinlage nach einem der Ansprüche 1 bis 16, ***dadurch gekennzeichnet,* daß** das Gewicht des Vlieses in dem Bereich von 10 bis 180 g/m² liegt.

18. Verfahren zur Herstellung einer Versteifungseinlage, insbesondere Plackeinlage, mit hohem Rückformvermögen und Steifheit, umfassend ein Gewebe oder Gewirke mit synthetischen sprungkräftigen Schussfäden und mindestens eine Schicht aus einem Vlies, bei dem auf die Ober- und/oder Unterseite des Gewebes oder Gewirkes ein Vlies durch Kaschieren mittels Schmelzklebern geklebt wird.

19. Verwendung der Versteifungseinlage nach einem der Ansprüche 1 bis 17 als Zusatzversteifungseinlage.

20. Verwendung nach einem der Ansprüche 20 und 21 zur Verstärkung und Abpolsterung von Ärmeln im Armkugelbereich.

21. Verwendung nach Anspruch 20 oder 21 zur Verstärkung im Hosenbundbereich.

22. Verwendung nach Anspruch 20 oder 21 zur Verstärkung von Hüten und/oder Mützen.

## Claims

1. Stiffening insert, in particular patch insert, having high deformation value and stiffness, comprising a woven fabric or knitted fabric having synthetic elastic weft threads and at least one layer of a nonwoven, wherein the woven fabric or knitted fabric and the nonwoven layer(s) are adhered to one another by laminating by means of melt adhesives and the nonwoven layer(s) are arranged on the outer side of the composite.

2. Stiffening insert according to claim 1, **characterised in that** the woven fabric or knitted fabric has in each case a nonwoven layer on the upper side and the lower side.

3. Stiffening insert according to claim 1 or 2, **characterised in that** the weft yarns of the knitted fabric or woven fabric are monofilaments or multifilaments or a combination thereof.

4. Stiffening insert according to claim 3, **characterised in that** the monofilaments are twisted to form a multifilament yarn.

5. Stiffening insert according to one of claims 1 to 4, **characterised in that** the weft yarns are polyamide-6, polyamide-6,6, polyester or polypropylene or mixtures of synthetic fibres.

6. Stiffening insert according to one of claims 1 to 5, **characterised in that** thread sequences with traditional spun weft yarns occur in the weft.

7. Stiffening insert according to one of claims 1 to 6, **characterised in that** the weft yarns are monofilaments having a fibre diameter of 0.05 to 0.40 mm.

8. Stiffening insert according to one of claims 1 to 7, **characterised in that** the weft yarns are multifilaments having a titre in the range from 400 to 2,000 dtex.

9. Stiffening insert according to one of claims 1 to 8, **characterised in that** the warp yarns of the woven fabric or knitted fabric are cotton, wool or other natural fibres or viscose, polyester, polyamide, polyacrylonitrile or polypropylene or mixtures thereof.

10. Stiffening insert according to one of claims 1 to 9, **characterised in that** the warp yarns have deniers in the range from 25 to 400 dtex.

11. Stiffening insert according to claim 10, **characterised in that** the deniers are 100 to 400 dtex.

12. Stiffening insert according to one of claims 1 to 11, **characterised in that** the warp yarns are filament chains which are textured.

13. Stiffening insert according to one of claims 1 to 12, **characterised in that** the warp yams are monofilaments which have a fibre diameter of 0.05 to 0.40 mm.

14. Stiffening insert according to claim 13, **characterised in that** the monofilaments are twisted to form a multifilament.

15. Stiffening insert according to claim 14, **characterised in that** the warp yarns of the woven fabric consist of polyester multifilaments having a denier of 0.25 to 400 dtex.

16. Stiffening insert according to one of claims 1 to 15, **characterised in that** the nonwoven is a needle punched nonwoven, water jet-bonded, binder-bonded or dot-welded nonwoven, a knitted nonwoven or a foam nonwoven or a mixture thereof.

17. Stiffening insert according to one of claims 1 to 16, **characterised in that** the weight of the nonwoven lies in the range from 10 to 180 g/m².

18. Process for producing a stiffening insert, in particular patch insert, having high deformation value and stiffness, comprising a woven fabric or knitted fabric having synthetic elastic weft threads and at least one layer of a nonwoven, in which a nonwoven is adhered by laminating by means of melt adhesives onto the upper side and/or lower side of the woven fabric or knitted fabric.

19. Use of the stiffening insert according to one of claims 1 to 17 as additional stiffening insert.

20. Use according to one of claims 20 and 21 for reinforcement and padding of sleeves in the head-of-the-arm region.

21. Use according to claim 20 or 21 for reinforcement in the waistband region.

22. Use according to claim 20 or 21 for reinforcement of hats and/or caps.

## Revendications

1. Insert de rigidification, en particulier insert d'usure ayant un haut pouvoir de reprise de forme et une haute rigidité, comprenant un textile ou un tricot ayant des fils de trame synthétiques présentant un effet de ressort et au moins une couche en un matelas de fibres, le textile ou le tricot et la ou les couche(s) de matelas de fibres étant collées ensemble par scellage, en utilisant des colles fusibles, et le ou les matelas de fibres étant disposés sur la face extérieure du composite.

2. Insert de rigidification selon la revendication 1, **caractérisé en ce que** le textile ou le tricot présente une couche de matelas de fibres sur la face supérieure, d'une part, et la face inférieure, d'autre part.

3. Insert de rigidification selon la revendication 1 ou 2, **caractérisé en ce que** les fils de trame du tricot ou du textile sont des monofilaments ou des multifilaments, ou bien une combinaison de ceux-ci.

4. Insert de rigidification selon la revendication 3, **caractérisé en ce que** les monofilaments sont retordus pour obtenir un fil multifilament.

5. Insert de rigidification selon l'une des revendications 1 à 4, **caractérisé en ce que** les fils de trame sont en polyamide 6, polyamide 6,6, polyester ou polypropylène, ou bien en des mélanges de fibres de synthèse.

6. Insert de rigidification selon l'une des revendications 1 à 5, **caractérisé en ce que**, dans la trame, sont produites des successions de fils ayant des fils de trame filés de façon classique.

7. Insert de rigidification selon l'une des revendications 1 à 6, **caractérisé en ce que** les fils de trame sont des monofilaments ayant un diamètre de fibre de 0,05 à 0,40 mm.

8. Insert de rigidification selon l'une des revendications 1 à 7, **caractérisé en ce que** les fils de trame sont des monofilaments ayant un titre dans la plage de 400 à 2000 dtex.

9. Insert de rigidification selon l'une des revendications 1 à 8, **caractérisé en ce que** les fils de chaîne du textile ou du tricot sont en coton, en laine ou en autres fibres naturelles ou en viscose, polyester, polyamide, polyacrylnitrile ou polypropylène, ou bien des mélanges de ceux-ci.

10. Insert de rigidification selon l'une des revendications 1 à 9, **caractérisé en ce que** les fils de chaîne ont des finesses dans la plage de 25 à 400 dtex.

11. Insert de rigidification selon la revendication 10, **caractérisé en ce que** les finesses sont comprises dans la plage de 100 à 400 dtex.

12. Insert de rigidification selon l'une des revendications 1 à 11, **caractérisé en ce que** les fils de chaîne sont des chaînes de filament texturées.

13. Insert de rigidification selon l'une des revendications 1 1 à 12, **caractérisé en ce que** les fils de chaîne sont des monofilaments d'un diamètre de fibre de 0,05 à 0,40 mm.

14. Insert de rigidification selon la revendication 13, **caractérisé en ce que** les monofilaments sont retordus pour donner un multifilament.

15. Insert de rigidification selon la revendication 14, **caractérisé en ce que** les fils de chaîne du textile sont formés de multifilaments de polyester d'une finesse de 0,25 à 400 dtex.

16. Insert de rigidification selon l'une des revendications 1 à 15, **caractérisé en ce que** le matelas de fibres est un matelas aiguilleté, un matelas consolidé par jet d'eau, consolidé par un liant ou ayant subi un soudage par points, un matelas à mailles ou un matériau alvéolaire, ou bien un mélange de ceux-ci.

17. Insert de rigidification selon l'une des revendications 1 à 16, **caractérisé en ce que** le poids du matelas de fibres est dans la plage de 10 à 180 g/m².

18. Procédé de fabrication d'un insert de rigidification, en particulier d'un insert d'usure ayant un haut pouvoir de reprise de forme et une haute rigidité, comprenant un textile ou un tricot ayant des fils de trame synthétiques ayant du ressort et au moins une couche d'un matelas de fibres, dans lequel sur la face supérieure et/ou la face inférieure du textile ou du tricot est collé un matelas de fibre, par scellage en utilisant des colles fusibles.

19. Utilisation de l'insert de rigidification selon l'une des revendications 1 à 17 en tant qu'insert de rigidification additionnel.

20. Utilisation selon l'une des revendications 20 et 21 pour le renforcement et le rembourrage dans la zone extérieure de l'aisselle.

21. Utilisation selon la revendication 20 ou 21, pour le renforcement dans la zone de la ceinture de pantalon.

22. Utilisation selon la revendication 20 ou 21, pour le renforcement de chapeaux et/ou de casquettes.
